# EUROPÄISCHE PATENTSCHRIFT

(11) **EP 0 124 801 B1**
(45) Veröffentlichungstag und Bekanntmachung des Hinweises auf die Patenterteilung: **05.06.1991**
(21) Anmeldenummer: 84104215.3
(22) Anmeldetag: 13.04.1984
(51) Int. Cl.: B22C 9/00, B22C 9/12, B22D 27/15

(54) **Verfahren zur Herstellung von Präzisionsgüssen nach dem Gips-Formverfahren**
Method of making precision castings by using the plaster moulding process
Procédé de fabrication de coulées de précision selon le procédé de moulage en plâtre

(30) Priorität: 06.05.1983 DE 3316571
(43) Veröffentlichungstag der Anmeldung: 14.11.1984
(73) Patentinhaber: Giulini Chemie GmbH, D-67065 Ludwigshafen (DE)
(72) Erfinder: Fässle, Fritz, D-6703 Limburgerhof (DE); Stadler, Siegmund, D-6724 Dudenhofen (DE)

(56) Entgegenhaltungen:
- BE-A- 564 615
- US-A- 2 529 835
- US-A- 2 882 569
- US-A- 3 651 855
- US-A- 3 825 058

## Beschreibung

Gegenstand der vorliegenden Erfindung ist eine Verfahren zur Herstellung von Gußteilen mit scharfer Detailwidergabe und hoher Meßgenauigkait nach dem Gips-Formverfahren.

Gips-Formverfahren sind schon seit langem bekannt. So ist aus der den nächsten Stand der Technik bildenden US-PS 2,529,835 die Herstellung von großporigen alpha-Calciumsulfat-Halbhydrat Gußformen bekannt. Die großen Poren entstehen hier durch die Zugabe von schaumbildenden Mitteln. Gemäß dieser Patentschrift können neben Gips auch verschiedene Zementtypen, Tonerde, Feuerfestmaterialien, sowie einige abbindefähige Kunststoffe als Gußmaterial verwendet werden. Die schaumbildenden Mittel werden dem Gipsslurry unter heftigem Rühren und Luftzutritt zugemischt. Die großen Luftblasen bleiben auch nach der Abbindung des Gipses erhalten. Die schaumbildenden Mittel sollen aber auf die Abbindezeit des Gipses keinen Einfluß ausüben. Präzisionsgüsse können nach diesem Verfahren jedoch nicht hergestellt werden und zwar auch dann nicht, wenn man nach dem Vakuum-Formverfahren arbeitet.

Die Statistik zeigt, daß ein hoher Anteil der Gußserien mit Formsanden hergestellt wird. Aus der BE-PS 564,615 ist ein Verfahren zur Herstellung von Gußformen auf Sandbasis bekannt. Hauptziel dieses Patentes war es, die Zeit bei der Gußherstellung beträchtlich zu verkürzen und die mechanische Widerstandsfähigkeit der Sandform zu erhöhen. Der Sand kann als abbindefähige Materialien z.B. Alkalisilikat, Zement oder auch organische Polymere enthalten. Die Entfernung des Wassers geschieht mit Hilfe von heißen Gasen, die durch die Form zirkulieren und auf ihrem Weg den Wasserdampf mitnehmen unterstützt durch Presssluft oder Vakuum. Das Vakuum darf einen bestimmten Wert nicht überschreiten, sonst penetriert das Metall in die Sandform mit der Folge, daß es nach dem Abkühlen eine sehr rauhe Oberfläche aufweist. Dies bedingt einen hohen Nacharbeitungsaufwand, der sehr kostenintensiv ist und heute als nicht mehr vertretbar angesehen wird.

Es stellte sich somit die Aufgabe, ein Formverfahren zu finden, das weder die Nachteile des Sand-Formverfahrens noch die des Gips-Formverfahrens zeigt.

Überraschenderweise kann die gestellte Aufgabe derart gelöst werden, daß
a.) das abzubildende und mit einem Trennmittel beschichtete Modell mit einer Drainagevorrichtung, die mindestens je einen Zu- bzw. Ablauf außerhalb des Formkastens aufweist, versehen wird,
b) die Formmasse in den Formkasten gegossen und erstarren gelassen wird,
c) das Wasser der erstarrten Formmasse nach Entfernung des Modells durch Einleiten von Druckgas herausgepreßt wird und die vom Modell abgelöste Form nach Trocknung
d) an eine Vakuumleitung angeschlossen und evakuiert wird, und daß
e) die Metallschmelze unter Beibehaltung des Vakuums in die Form gegossen und erstarren gelassen wird.

Ein Brennen der Gipsformen bei Temperaturen von 400 bis 800°C ist bei dem neuen Verfahren nicht erforderlich. Damit können erhebliche Energiemengen eingespart werden.

Zur Herstellung der Gipsformen wird eine Pulvermischung verwendet, die als wesentliche Bestandteile alpha-Calciumsulfat-Halbhydrat ( Bindemittel ), gegebenenfalls noch Zement und Schamotte und/oder Quarzmehl als Füllstoff enthält. Dieser Mischung wird soviel Wasser zugesetzt, daß eine ausreichende Gasdurchlässigkeit erzielt wird, was auf ein Porenvolumen von mindestens 25 % zutrifft. Mit einer definierten Kornverteilung wird die erforderliche glatte Oberfläche der Form erzielt. Hilfsstoffe wie Abbindebeschleuniger, Verzögerer, Glasfasern u.a., können der Mischung beigegeben werden.

Ein wesentliches Kennzeichen des neuen Verfahrens besteht darin, daß das anhaftende Wasser der Formmasse durch Druckentwässerung entfernt wird. Auf diese Weise können beträchtliche Energiemengen eingespart werden, so daß das Gießverfahren nunmehr auch für großflächige Präzisionsgüsse und Seriengüsse einsetzbar ist. Durch die Evakuierung beim Metallguß wird der Energiebedarf zusätzlich herabgesetzt, wobei weiterhin vorteilhaft ist, daß Druckentwässerung und Evakuierung über das gleiche System ( Drainagevorrichtung ) vorgenommen werden können.

Anhand der nachstehenden Ausführungen wird nun das neue Verfahren noch näher erläutert.

Vor dem Formenguß wird über das abzuformende Original, das mit einem Trennmittel beschichtet wird, eine Drainage in Form eines porösen Schlauches oder einer gelochten Glasfasermatte aufgebracht. Bei der Schlauchmethode erfolgt das zweckmäßigerweise mit einem engmaschigen Drahtgewebe, das in einem Abstand von ca. 10 mm über dem Original befestigt wird und leicht biegsam ist. Anschließend wird der Schlauch schlangenförmig über das Drahtgewebe verteilt befestigt und mit einem Ende durch den Formrahmen bzw. durch die Kokulle nach außen geführt. Bei der Verwendung von gelochten Glasfasermatten wird kein Drahtgewebe benötigt.

Nach Anrühren wird die Formmasse in den vorbereiteten Formkasten gegossen. Je nach Formteil können ein Ober- oder Unterkasten bzw. auch mehrteilige Formen hergestellt werden.

Die Formmassen( Negativformen ) werden nach dem Erstarren sofort vom Original abgehoben und zur Entfernung des Wassers an die Preßluftleitung angeschlossen. Das Auspressen des Wassers erfolgt vorteilhafterweise mit einem Druckanstieg von 0,1 bar pro Minute und zwar solange, bis ca. 2 bar erreicht sind. Zur vollständigen Wasserentfernung wird dieser Druck noch über einen Zeitraum beibehalten, etwa 10 bis 20 Minuten. In den meisten Fällen reichen 10 bis 20 Minuten aus. Der durch das Wasserauspressen gebildete Porenraum ist für den nachfolgenden Metallguß von wesentlicher Bedeutung. Nach dem Auspressen bleiben die Negativformen bis zum völligen Abbinden ca. 2 Stunden offen gelagert stehen. Eine weitere 24-stündige Trocknung bei 60 - 100°C kann bei größeren Formen erforderlich sein. Sie ist jedoch auch notwendig, wenn eine ausreichende Vakuumleistung beim nachfolgenden Metallguß nicht erbracht werden kann.

Vor dem Metallguß wird (werden) an den (oder die) Druckluftstutzen die Vakuumleitungen angeschlossen. Dies kann sowohl über eine direkt arbeitende Vakuumpumpe mit ausreichender Leistung, wie auch über ein vorevakuiertes Gefäß erfolgen. Unmittelbar vor dem Metallguß wird die Negativform evakuiert und die Schmelze sofort eingegossen.

Bis zur Erstarrung der Schmelze wird die Evakuierung fortgesetzt.

Die maximale Gasmenge liegt bei 4 l/qdm Formoberfläche. Zur Reduzierung von Vakuumverlusten ist es bei dem erfindungsgemäßen Verfahren wesentlich, daß die rückwärtige Wanddicke der Form größer ist als der Abstand zwischen Schlauch und Arbeitsoberfläche beträgt. In den meisten Fällen reicht eine doppelte bis dreifache Wanddicke aus.

Bei sorgfältiger Verarbeitung, vor allem gleichmäßiger Verteilung der Drainage, bilden sich sehr glatte Metalloberflächen aus, welche die aufgeführten technischen Vorteile bringen.

### Beispiel 1

Zur Herstellung der Negativform wurde ein Armaturenkunststofforiginal (Modell), Größe ca. 20 x 10 x 8 cm, mit einem hauchdünnen Oelfilm als Trennmittel überzogen und in einen Formkasten mit den Innenmaßen 24 x 14 x 11 cm eingelegt. Auf diese Originaloberfläche wurde ein leicht verformbares Drahtgewebe mit ca. 2 - 3 cm Maschenweite angepaßt. Nach dieser Anformung wurde auf das Drahtgewebe ein poröser Gewebeschlauch von 8 mm Durchmesser mit seitlichem Abstand von etwa 2 cm angebunden, das Schlauchende mit dem am Formkasten angebrachten Rohrstutzen verbunden und die Drainage-Einrichtung ca. 1 cm über dem Modell fixiert.

Zum Füllen des vorbereiteten Formkastens wurden 5 kg eines Pulvergemisches, bestehend aus
40,0 % alpha-Calciumsulfat-Halbhydrat
59,0 % Schamotte ( Körnung 0 - 1 mm )
0,5 % Weißkalk
0,3 % Glasfasern, 3 - 5 mm Faserlänge
0,2 % Kaliumsulfat
mit 2 l Wasser 1 Minute homogen gemischt und (zur Verdrängung von Haftblasen) im dünnen Strahl von der Mitte beginnend eingegossen.

Eine Minute nach dem Erstarrungsende der Formmasse - ermittelt durch Fingerdruck - wurde an den Rohrstutzen die Preßluftleitung angeschlossen. Der Anfangsdruck betrug 0,2 bar, die Drucksteigerung 0,01 bar pro Minute. Nach 100 Minuten betrug der Preßdruck 1,2 bar, der solange beibehalten wurde, bis kein Wasser mehr austrat.

Bei Anlegung des Preßdrucks trennte sich das Original von der Formmasse. Der Formkasten mit dem Negativmodell wurde gleichmäßig nach oben abgehoben und hochkant gestellt, damit das ausgepreßte Wasser frei abfließen konnte.

Die Resttrocknung des Formkastens mit Negativmodell erfolgt über Nacht bei 60 - 80°C.

Nach Trocknung wurde der Formkasten mit dem Negativmodell für den folgenden Aluminiumguß an eine Vakuumleitung angeschlossen. Es stellte sich ein Unterdruck von -0,9 bar ein. Die geschmolzene Aluminiumlegierung (720°C) wurde in die evakuierte Form eingefüllt. Die Entformung des Gußteiles erfolgte nach völliger Erstarrung der Legierung, was nach ca. 20 Minuten der Fall war. Die Negativform konnte für drei weitere Metallgüsse eingesetzt werden.

### Beispiel 2

Anstelle des im Beispiel 1 eingelegten porösen Schlauches wurde eine gelochte Mineralwollfasermatte mit 2 cm Dicke verwendet. Der Lochdurchmesser betrug 1,5 cm, der Abstand von Lochung zu Lochung 2 - 3 cm. Um ein Hochschwimmen der Mineralwollfasermatte zu unterbinden, wurde sie kurzzeitig in Wasser getaucht. Vor dem Einbringen der Drainage wurde der Formkasten mit der Gießmasse ca. 1 cm über das Original gefüllt und anschließend die Mineralwollfasermatte mit einem Abstand von ca. 1 cm über der Originaloberfläche fixiert und danach der Formkasten aufgefüllt. Ausbrechen, Evakuieren und Metallgießen erfolgten wie im Beispiel 1.

In der beiliegenden Figur, die einen Querschnitt durch die beim erfindungsgemäßen Verfahren eingesetzte Gußform zeigt, dient zur weiteren Erläuterung des Erfindungsgegenstandes.

Mit 1a) und 1b) sind in der Figur Teile des Formkastens bezeichnet. Das in der Kastenhälfte 1a) liegende Modell 7 ist mit dem Maschendrahtgewebe 6, auf dem der poröse Gewebeschlauch 2 schlangenförmig angeordnet ist, umgeben. Das Druckgas wird über die Stutzen bei 4 eingeleitet und das Vakuum über den gleichen Stutzen abgezogen. Die Formmasse ist mit der Ziffer 3 angedeutet.

## Patentansprüche

1. Verfahren zur Herstellung von Präzisionsgüssen mit Hilfe einer porösen Gußform aus gießfähiger, alpha-Calciumsulfat-Halbhydrat als Bindemittel enthaltender Formmasse (3), die nicht kalziniert wird, in dem
a.) das abzubildende und mit einem Trennmittel beschichtete Modell (7) mit einer Drainagevorrichtung (2), die mindestens je einen Zu- bzw. Ablauf (4,5) des Formkastens (1a,b) aufweist, versehen wird,
b.) die Formmasse (3) in den Formkasten (1a,b) gegossen und erstarren gelassen wird.
c.) das Wasser der erstarrten Formmasse (3) nach Entfernung des Modells (7) durch Einleiten von Druckgas herausgepresst wird und die vom Modell (7) abgelöste Form nach Trocknung
d) an eine Vakuumleitung angeschlossen und evakuiert wird, und daß
e) die Metallschmelze unter Beibehaltung des Vakuums in die Form gegossen und erstarren gelassen wird.

2. Verfahren nach Anspruch 1, dadurch gekennzeichnet, daß als Drainagevorrichtung (2) ein poröser Schlauch eingesetzt wird.

3. Verfahren nach Anspruch 2, dadurch gekennzeichnet, daß der poröse Schlauch auf ein engmaschiges und formbares Drahtgewebe (6) aufgelegt wird.

4. Verfahren nach Anspruch 1, dadurch gekennzeichnet, daß als Drainagevorrichtung (2) eine gelochte Glasfasermatte eingesetzt wird.

5. Verfahren nach den Ansprüchen 1 - 4, dadurch gekennzeichnet, daß die Drainagevorrichtung (2) in einem Modellabstand von mindestens 10 mm angebracht wird.

6. Verfahren nach den Ansprüchen 1 - 5, dadurch gekennzeichnet, daß das Wasser aus der erstarrten Formmasse (3) mit Druckluft ausgepreßt wird.

7. Verfahren nach Anspruch 6, dadurch gekennzeichnet, daß das Wasser mit steigendem Druck ausgepreßt wird.

8. Verfahren nach Anspruch 7, dadurch gekennzeichnet, daß der Druck bis zum Erreichen von etwa 12 bar um 0,01 bar pro Minute erhöht wird.

9. Verfahren nach den Ansprüchen 1 - 8, dadurch gekennzeichnet, daß die Trocknung der Form bei 60 bis 100°C durchgeführt wird.

10. Verfahren nach den Ansprüchen 1 - 9, dadurch gekennzeichnet, daß die Metallschmelze bei einem Unterdruck von 0,6 bar in die Form gegossen und unter Aufrechterhaltung des Unterdrucks zur Erstarrung gebracht wird.

11. Verfahren nach den Ansprüchen 1 - 10, dadurch gekennzeichnet, daß eine Formmasse (3), bestehend aus alpha-Calciumsulfat-Halbhydrat, Schamotte, Wasser und an sich bekannten Hilfsmitteln, in den Formkasten (1a,b) gegossen wird.

## Claims

1. Process for preparing precision castings using a porous casting mould from pourable moulding composition (3) containing alpha-calcium sulphate hemihydrate as binder, this composition not being calcined, wherein
(a) the prototype (7) to be copied, coated with a mould release agent, is provided with a drainage device (2) which has at least one inlet and outlet (4,5) to and from the mould box (1a,b),
(b) the moulding composition (3) is poured into the mould box (1a,1b) and left to harden,
(c) the water from the hardened moulding composition (3) is expelled, after the removal of the prototype (7), by the introduction of pressurised gas and, after drying, the mould detached from the prototype (7) is
(d) connected to a vacuum line and evacuated, and
(e) the molten metal is poured into the mould while the vacuum is maintained, and allowed to harden.

2. Process according to claim 1, characterised in that a porous hose is used as the drainage device (2).

3. Process according to claim 2, characterised in that the porous hose is placed on a fine-mesh, deformable wire gauze (6).

4. Process according to claim 1, characterised in that a perforated fibreglass mat is used as the drainage device (2).

5. Process according to claims 1-4, characterised in that the drainage device (2) is arranged at a spacing from the prototype of at least 10mm.

6. Process according to claims 1-5, characterised in that the water is expelled from the hardened moulding composition (3) by means of compressed air.

7. Processing according to claim 6, characterised in that the water is expelled by increasing pressure.

8. Process according to claim 7, characterised in that the pressure is increased by 0.01 bar per minute until it reaches about 12 bar.

9. Process according to claims 1 to 8, characterised in that the mould is dried at 60-100°C.

10. Process according to claims 1-9, characterised in that the molten metal is poured into the mould at an underpressure of 0.6 bar and hardened while the underpressure is maintained.

11. Process according to claims 1-10, characterised in that a moulding composition (3) consisting of alpha-calcium sulphate hemihydrate, fire clay, water and adjuvants known per se is poured into the mould box (1a,b).

## Revendications

1. Procédé de réalisation de coulées de précision à l'aide d'un moule poreux en matière moulable (3) contenant du semi-hydrate d'alpha sulfate de calcium en tant que liant, qui n'est pas calciné, dans lequel
a) le modèle (7) à reproduire et enduit d'un agent de séparation est pourvu d'un dispositif de drainage (2) présentant respectivement une admission et une évacuation (4, 5) du châssis de moule (1a, b),
b) la matière à mouler (3) est coulée et amenée à figer dans le châssis de moule (1a, b),
c) l'eau de la matière à mouler (3) figée est exprimée par alimentation de gaz sous pression après démoulage du modèle (7) et le moule séparé du modèle (7) après séchage
d) est raccordé à une conduite sous vide et mis sous vide, et
e) le bain de métal en fusion est coulé dans le moule avec maintien du vide et est amené à figer.

2. Procédé suivant la revendication 1, caractérisé en ce qu'un tuyau souple poreux est mis en oeuvre en tant que dispositif de drainage (2).

3. Procédé suivant la revendication 2, caractérisé en ce que le tuyau souple poreux est déposé sur une toile métallique (6) à maille serrées et apte à la mise en forme.

4. Procédé suivant la revendication 1, caractérisé en ce qu'un mat de fibres de verre est mis en oeuvre en tant que dispositif de drainage (2).

5. Procédé suivant les revendications 1 - 4, caractérisé en ce que le dispositif de drainage (2) est disposé à une distance d'au moins 10 mm du modèle.

6. Procédé suivant les revendications 1 - 5, caractérisé en ce que l'eau est exprimée de la matière à mouler (3) figée au moyen d'air comprimé.

7. Procédé suivant la revendication 6, caractérisé en ce que l'eau est exprimée avec une pression ascendante.

8. Procédé suivant la revendication 7, caractérisé en ce que la pression est accrue de 0,01 bar par minute jusqu'à atteindre environ 1,2 bar.

9. Procédé suivant les revendications 1 - 8, caractérisé en ce que le séchage du moule est réalisé par 60 à 100 °C.

10. Procédé suivant les revendications 1 - 9, caractérisé en ce que le bain de métal en fusion est coulé dans le moule sous vide de 0,6 bar et est amené à figer avec maintien du vide.

11. Procédé suivant les revendications 1 - 10, caractérisé en ce qu'une matière à mouler (3) composée de semi-hydrate d'alpha sulfate de calcium, de chamotte, d'eau et d'adjuvants bien connus en soi est coulée dans le châssis de moule (1a, b).
